# EUROPÄISCHE PATENTSCHRIFT

(11) **EP 0 036 202 B1**
(45) Veröffentlichungstag und Bekanntmachung des Hinweises auf die Patenterteilung: **13.06.1984**
(21) Anmeldenummer: 81101907.4
(22) Anmeldetag: 14.03.1981
(51) Int. Cl.: B22F 5/04, F01D 5/34

(54) **Verfahren zur Herstellung von Turborotoren**
Process for producing turbo-rotors
Procédé de fabrication de rotor de turbine

(30) Priorität: 18.03.1980 DE 3010299
(43) Veröffentlichungstag der Anmeldung: 23.09.1981
(73) Patentinhaber: MTU MOTOREN- UND TURBINEN-UNION MÜNCHEN GMBH, D-80976 München (DE)
(72) Erfinder: Hoffmüller, Wilhelm, D-8000 München 50 (DE)

## Beschreibung

Die Erfindung bezieht sich auf ein Verfahren zur Herstellung von Turborotoren, bei dem vorgefertigte Schaufeln durch Pulver-Heißpressen des Rotorkörpers mit diesem verbunden werden.

Aus der DE-A-23 62 469 ist ein vorbezeichnetes Verfahren bekannt geworden, bei dem keramische Bauteile miteinander verbunden werden. Bei dem vorbekannten Verfahren erfolgt das Pulver-Heißpressen in einer Presse mit auf den Preßling unidirektional einwirkenden Preßstempeln. Bei diesem einachsigen Pressen ist man wegen der verlangten Homogenität des fertigen Bauteils auf einfache scheibenförmige Rotorkörper beschränkt. Kompliziert geformte Rotorkörper lassen sich mit diesem vorbekannten Verfahren nicht herstellen.

Es ist bisher nicht möglich beschaufelte Turborotoren mit Hilfe des Heißisostatpressens in ihrer endgültigen Kontur herzustellen, weil die Anfertigung von Preßkapseln mit der entsprechenden Negativkontur dieser Werkstücke nicht möglich ist. Man hat zwar versucht solche kompliziert geformten Kapseln durch galvanische Abscheidung herzustellen hat jedoch trotz des damit verbundenen hohen Herstellaufwandes keine ausreichend guten Ergebnisse dabei erzielt.

Aus der FR-A-2 353 355 ist es bekannt zur Herstellung von Werkstücken mit komplizierten Oberflächenstrukturen das Heißisostatpressen einzusetzen und dabei Metallkapseln mit Keramikkernen zu verwenden.

Aufgabe der vorliegenden Erfindung ist es deshalb ein gattungsgemäßes Verfahren zur Herstellung von Turborotoren zu schaffen, bei dem einerseits höchste Verdichtungsgrade erzielt werden andererseits komplizierteste Formgebung möglich ist und darüber hinaus hohe Genauigkeit des hergestellten Werkstücks garantiert ist.

Zur Lösung dieser Aufgabe wird erfindungsgemäß vorgeschlagen, daß bei einem gattungsgemäßen Verfahren unter Verwendung einer Metallkapsel, die einen Keramikkern mit der Negativkontur des schaufeiseitigen Rotorkörpers und der Beschaufelung umschließt, die Schaufeln in die Schaufelmatrize des Keramikkerns eingesetzt werden und danach der Rest des Kapselhohlraums mit Metallpulver aufgefüllt wird, wonach die Kapsel verschlossen und heißisostatisch gepreßt wird.

Durch das erfindungsgemäße Verfahren wird die gestellte Aufgabe in vorzüglicher Weise gelöst, in dem durch die Kapselausbildung höchste Drücke auf den Preßling übertragbar sind und gleichzeitig die gewünschte hohe Formgenauigkeit garantiert ist. Ein zusätzlicher Vorteil des erfindungsgemäßen Verfahrens liegt darin, daß die vorgefertigten Schaufeln aus einem anderen Werkstoff bestehen können als der Nabenkörper des Rotors, was unter Umständen günstigere Betriebseigenschaften des fertigen Rotors bedingt.

Anhand der beigefügten Zeichnung wird das erfindungsgemäße Verfahren erläutert. In der Zeichnung zeigt
Figur 1 einen Längsschnitt durch eine Metallkapsel für ein Radialturbinenrad wie sie beim erfindungsgemäßen Verfahren verwendet wird,
Figur 2 einen Querschnitt durch die Kapsel aus Fig. 1 entsprechend der Linie 11-11 und
Figur 3 einen Teilschnitt gemäß 111-111 in Fig. 1 mit eingelegter Schaufel.

Die in Fig. 1 im Längsschnitt dargestellte Kapsel für das Heißisostatpressen besteht im wesentlichen aus einem Keramikkern 1, der die Negativkontur eines Radialturbinenrades mit einem Nabenbereich 12 und Schaufelmatrizen 11 aufweist, wobei die Oberseite des Keramikkerns offen ist. Der Keramikkern 1 wird von einer Blechaußenhaut 2 umschlossen, die an der Grundfläche und den Seitenflächen der Keramikkerns 1 anliegt, während sie an der Oberseite des Keramikkerns einen Abstand A von diesem hält, was notwendig ist, da beim Preßvorgang eine Volumenverringerung stattfindet. Der Abstand A ist auf die zu erwartende Verdichtung genau abgestimmt. Auf der Oberseite der Blechaußenhaut 2 befindet sich in der Mitte eine Einfüllöffnung 3 für das pulverförmige Material des Preßlings, die vor dem Preßvorgang druckdicht verschlossen wird.

In dem Querschnitt gemäß Fug. 2 sind die Schaufelmatrizen 11 des Keramikkerns 1 als gerade ebene Spalte eingezeichnet, was dementsprechend das Einsetzen von geraden ebenen Schaufeln verlangt. Selbstverständlich können statt der geraden ebenen Spalte auch gekrümmte Spalte vorgesehen sein, in welche entsprechend gekrümmte vorgefertigte Schaufeln einsetzbar sind.

Der Teilschnitt gemäß Fig. 3 dient der Veranschaulichung der Verbindung von vorgefertigten Blechschaufeln, von denen eine im Querschnitt dargestellt, mit dem Bezugszeichen 21 versehen ist, mit der aus Pulver herzustellenden Nabe 12.

Zur Erzielung einer guten Verbindung zwischen der vorgefertigten Blechschaufel 21 und der pulvermetallurgisch hergestellten Nabe 12 des Turborotors ist die Schaufel 21 an ihrer Wurzel 20 konisch zugespitzt.

## Patentansprüche

Verfahren zur Herstellung von Turborotoren, bei dem vorgefertigte Schaufeln durch Pulver-Heißpressen des Rotorkörpers mit diesem verbunden werden, dadurch gekennzeichnet, daß unter Verwendung einer Metallkapsel, die einen Keramikkern mit der Negativkontur des schaufelseitigen Rotorkörpers und der Beschaufelung umschließt, die Schaufeln in die Schaufelmatrize des Keramikkerns eingesetzt werden und danach der Rest des Kapselhohlraums mit Metallpulver aufgefüllt wird, wonach die Kapsel verschlossen und heißisostatisch gepreßt wird.

## Claims

Method for manufacturing turbo rotors, where premanufactured blades are united with the rotor by powder hot pressing of the rotor characterized by the use of a metal can which encloses a ceramic core having the negative contour of the blade-side rotor body and the blading, where the blades are inserted into the blade matrix of the ceramic core and the remainder of the can cavity is then filled with metal powder after which the can is sealed and hot isostatically pressed.

## Revendications

Procédé de fabrication de rotors de turbine, selon lequel des aubes préfabriquées sont reliées par pressage à chaud de poudre au corps du rotor, caractérisé en ce qu'en utilisant une capsule métallique qui entoure un noyau en céramique avec le contour négatif du corps de rotor du côté des aubes et de l'aubage, les aubes sont placées dans la matrice à aubes du noyau en matière céramique, puis on remplit la partie résiduelle du volume creux de la capsule avec de la poudre métallique, puis on ferme la capsule et on comprime de façon isostatique à chaud.
